# EUROPÄISCHE PATENTSCHRIFT

(11) **EP 0 291 026 B1**
(45) Veröffentlichungstag und Bekanntmachung des Hinweises auf die Patenterteilung: **22.04.1992**
(21) Anmeldenummer: 88107528.7
(22) Anmeldetag: 10.05.1988
(51) Int. Cl.: D06C 29/00, B05D 1/12

(54) **Verfahren und Vorrichtung zur Herstellung matter und rauher flächen-, band- oder fadenförmiger polymerer Erzeugnisse**
Method and apparatus for making matt and napped polymer materials
Procédé et installation pour rendre mates et laineuses des matières polymères

(30) Priorität: 13.05.1987 DD 302723; 13.05.1987 DD 302724
(43) Veröffentlichungstag der Anmeldung: 17.11.1988
(73) Patentinhaber: VEB Greika Greiz Weberei und Veredelung, D-07973 Greiz (DE)
(72) Erfinder: Körber, Heinz, Dipl.-Ing., DD-8051 Dresden (DD); Hanke, Rudolf, Dipl.-Ing., DD-8021 Dresden (DD); Pässler, Helmar, Dr.-Ing., DD-8036 Dresden (DD); Kessler, Bernd, DD-8080 Dresden (DD); Rätzsch, Manfred, Prof.Dr.rer.nat.habil., DD-8020 Dresden (DD); Heger, Adolf, Dr., DD-8045 Dresden (DD); Kolletzky, Karlheinz, Dipl.-Ing., DD-6600 Greiz (DD)

(56) Entgegenhaltungen:
- EP-A- 0 168 196
- WO-A-83/04195
- CH-A- 349 947
- CH-A- 448 000
- DE-A- 2 732 097
- GB-A- 2 047 126
- US-A- 3 032 889
- US-A- 3 472 430
- US-A- 3 503 778

## Beschreibung

Die Erfindung betrifft ein Verfahren zur Behandlung von flächen-, band- oder fadenförmigen polymeren Erzeugnissen, insbesondere Erzeugnissen aus Chemiefaserstoffen, vorzugsweise aus synthetischen Faserstoffen, oder Polymerfolien durch Beaufschlagung mit feinen Partikeln aus organischen oder anorganischen Feststoffen.

Die CH-A-34 99 47 beschreibt eine Vorrichtung zum Behandeln von faden- oder bahnförmigem Gut, in welcher das Gut durch eine Schicht wirbelnder Partikel geführt wird, die durch einen aufwärtsgerichteten Gasstrom in der Schwebe gehalten werden. Dabei soll die Bildung eines einseitig gerichteten Stroms vermieden werden, wofür in der Nähe des Gutes Einrichtungen vorgesehen sind, die eine stärkere horizontale Bewegung größerer Mengen von Partikeln zu dem Gut hin und von diesem weg unterbinden. Das Gut wird somit durch die in der Schwebe gehaltenen Partikel in Form von Glaskugeln hindurchgeführt, so daß lediglich eine sanfte Berührung stattfindet, die eine Aufrauhung der Gutoberfläche nicht bewirken kann.

Synthetische Faserstoffe zeichnen sich gegenüber Naturfaserstoffen durch eine Reihe hervorragender Gebrauchseigenschaften aus. Unter den synthetischen Faserstoffen nehmen die Polyester- und Polyamidfaserstoffe eine Forrangstellung ein. Die Elementarfäden dieser beiden Faserstoffe sind zylinderförmig und besitzen eine glatte Oberfläche, abgesehen von dem am Gesamtaufkommen geringen Anteil an mit speziellen Düsen ersponnenen Profilseiden. Dadurch wirken diese Faserstoffe und die daraus hergestellten Erzeugnisse glänzend, und sie fühlen sich glatt (seifig, speckig) an. Auch die spinnmattierten Faserstoffe besitzen noch einen beträchtlichen Glanz. Im Gegensatz dazu haben Flächengebilde aus Naturfaserstoffen, insbesondere aus Wolle und Baumwolle, ein mattes Aussehen und einen rauhen (wolligen) Griff. Diese Glanz- und Griffunterschiede treten besonders beim Vergleich von Flächengebilden aus Polyester- bzw. Polyamidseiden mit Flächengebilden aus Wolle oder Baumwolle hervor. Flächengebilde aus Polyesterfasern kommen dagegen den Naturfasererzeugnissen in diesen Eigenschaften näher. Gestaltänderungen der Polyester- und Polyamidfaserstoffe im makroskopischen Bereich, z. B. durch Kräuseln oder Texturieren, führen nur zu einer minimalen Annäherung an die Mattigkeit und den Griff der Naturfaserstoffe. Gleiches gilt für die mit Profildüsen ersponnenen Faserstoffe. Die das Licht in einer Richtung reflektierenden Oberflächenbereiche der Elementarfäden sind auch bei den Profilseiden noch zu groß, um Glanzeffekte auszuschließen. Durch das Kräuseln bzw. Texturieren wird zwar der Faden und damit das Flächengebilde voluminöser und weicher; der glatte, seifige Griff wird jedoch nicht wesentlich beeinflußt.

Durch Rauhen, Schmirgeln und davon abgeleiteten Verfahren werden bei Flächengebilden aus synthetischen Seiden einzelne Elementarfäden - meist aus einem besonderen Fadensystem - zerrissen, so daß die Rißenden aus der Oberfläche der Flächengebilde herausragen und einen Faserflor bilden. Diese Rißenden bewirken einerseits eine diffuse Reflexion des Lichtes, die Flächengebilde erscheinen matt, und andererseits führen sie zu einem weichen, wolligen Griff. Diese velourartigen Flächengebilde sind Jedoch nur für spezifische Einsatzgebiete von Interesse. Außerdem setzen diese Behandlungen bestimmte Konstruktionen der Flächengebilde voraus; z. B. können glatte, dichte Gewebe auf diese Weise nicht behandelt werden. Analog ist der geringere Glanz und der wolligere Griff von Flächengebilden aus Garnen auf die aus dem Fadenverband herausstehenden Faserenden zurückzuführen. Glanz und Griff textiler Flächengebilde sind einerseits Eigenschaften, die von der Mode diktiert werden. Andererseits orientiert sich die allgemeine Vorstellung von qualitativ hochwertigen textilen Erzeugnissen an jenen, die aus Naturfaserstoffen hergestellt sind. Die Entwicklung von Chemiefaserstoffen und deren Modifizierung war und ist daher auf die Herstellung von Faserstoffen und Erzeugnissen ausgerichtet, die neue, positive Gebrauchseigenschaften und bewährte (und gewohnte) Eigenschaften der Naturfaserstoffe in sich vereinigen.

Unter diesem Aspekt ist auch die Forderung zu sehen, Glanz und Griff der synthetischen Faserstoffe denen der Naturfaserstoffe anzunähern.
Polymerfolien, beispielsweise aus Polyester, Polyamid, Polyäthylen oder Triacetat, besitzen glatte, teilweise glänzende Oberflachen und eine hohe Transparenz.
Diese Eigenschaften sind für verschiedene Einsatzgebiete nachteilig. Bekannt ist, daß Folien von begrenzter Größe auf einem Rütteltisch durch aufgeschütteten Sand aufgerauht werden. Dieses Verfahren hat aber den Nachteil, daß damit keine kontinuierliche Aufrauhung endloser Bahnen oder Bänder aus Polymerfolie möglich ist. Weiterhin ist bekannt, daß durch Prägen mit Walzen, die eine dem Prägemuster entsprechende Oberfläche besitzen, strukturierte Folienoberflächen erreicht werden. Glanz, Griff und Transparenz der Folien werden damit aber nur unwesentlich beeinflußt. Nach einem bekannten Verfahren kann eine Rauhigkeit von Folien auch durch Zusatz entsprechender Stoffe zu Beschichtungen, z. B. durch Zusatz von Reisstärke zu Gelatine, erreicht werden. Dieses Verfahren hat aber den Nachteil, daß es mit einer Beschichtung der Folie verbunden ist.

Die der Erfindung zugrundeliegende Aufgabe besteht deshalb darin, das Verfahren der eingangs genannten Art sowie die Vorrichtung zur Durchführung des Verfahrens so auszugestalten, daß Erzeugnisse mit matter und rauher Oberfläche zerstörungsfrei hergestellt werden können.

Diese Aufgabe wird ausgehend von dem Verfahren der eingangs genannten Art dadurch gelöst, daß die flächen-, band- oder fadenförmigen polymeren Erzeugnisse als endlose Erzeugnisse kontinuierlich bewegt werden und daß dabei die Feststoffpartikel mechanisch oder durch einen Gas- oder Flüssigkeitsstrom so aufgestrahlt werden, daß die Erzeugnisse weder ganz noch teilweise zerstört werden, stattdessen lediglich ihre Oberfläche so verändert wird, daß sie matt und rauh ist.

Als Feststoffpartikel können Sand-, Korund-, Glas- oder Metallpartikel, vorzugsweise mit einer Partikelgröße von 0,1 bis 2 mm, verwendet werden. Dabei können die einzelnen Feststoffpartikel aus einer einheitlichen Substanz oder aus mehreren Substanzen bestehen. Es können auch Mischungen aus verschiedenen Feststoffpartikeln verwendet werden. Die Feststoffpartikel können ganz oder teilweise aus Substanzen bestehen, die bei der Beaufschlagung teilweise auf die flächen-, band- oder fadenförmigen polymeren Erzeugnisse übertragen werden. Die Beaufschlagung kann auch dadurch erfolgen, daß die endlosen flächen-, band- oder fadenförmigen polymeren Erzeugnisse kontinuierlich durch ruhende oder bewegte Feststoffpartikel geführt werden. Die flächen-, band- oder fadenförmigen polymeren Erzeugnisse konnen auch im gequollenen Zustand beaufschlagt werden. Zweckmäßig ist es, auf die flächen-, band- oder radenförmigen polymeren Erzeugnisse vor der Beaufschlagung mit Feststoffpartikeln Präparationsmittel aufzubringen, oder diese zu färben, oder zu bedrucken, oder zu beschichten.

Von besonderem Vorteil ist es, die Beaufschlagung bei einer Temperatur von 15 °C bis zur Erweichungstemperatur des jeweiligen Polymeren durchzuführen.
Diese so behandelten flächen-, band- oder radenförmigen polymeren Erzeugnisse sind gegenüber den unbehandelten Materialien matt und rauh. Textile Materialien aus synthetischen Faserstoffen erhalten durch die Behandlung einen weichen, wolligen Griff und werden naturfaserstoffähnlicher. Durch die Behandlung von textilen Flächengebilden wird weiterhin die Lage der Fäden zueinander vergleichmäßigt; es wird ein gleichmäßigeres und dichteres Warenbild erreicht. Behandelte Polymerfolien sind außerdem weniger transparent.
Das Verfahren ist auch zur Behandlung von nichtpolymeren Folien, beispielsweise zur Aufrauhung der Oberfläche und zur Verminderung des Glanzes von Aluminiumfolien, geeignet. Die Vorrichtung zur Herstellung matter und rauher flächen- oder bandförmiger polymerer Erzeugnisse, bei der ein Strahlmittel durch einen Gasstrom aus einer Düse auf ein über eine Umlenkwalze geführtes Flächengebilde geschleudert wird, ist dadurch gekennzeichnet, daß eine Umlenkwalze in eine Bestrahlungskammer hineinragt, wobei der Spalt zwischen der Umlenkwalze und der Bestrahlungskammer durch spezielle Dichtleisten abgedichtet ist. Die Bestrahlungskammer ist innen mit einer Verschleißschutzauskleidung versehen.
Gegenüberliegend von der Umlenkwalze ragt ein Beschleunigungskanal in die Bestrahlungskammer hinein. Der Abstand zwischen der Austrittskante des Beschleunigungskanales und der Umlenkwalze ist einstellbar. Der Beschleunigungskanal ist als ebener Kanal mit Rechteckquerschnitt aufgebaut, in dem Feststoffpartikel durch einen Gasstrom, beispielsweise einen Luftstrom, beschleunigt werden. Die Kanalaustrittskante liegt parallel zur Zylinderachse der Umlenkwalze. Die Öffnung der Bestrahlungskammer, durch die der Beschleunigungskanal hineinragt, ist mit einem Deckel, der sowohl an der Bestrahlungskammer als auch am Beschleunigungskanal dicht anliegt, verschlossen. Der Boden der Bestrahlungskammer ist trichterförmig ausgeführt. Hierdurch wird das Gas, das Strahlmittel und Staub mitführt, abgesaugt.
In weiterer Ausgestaltung der Erfindung ist es von Vorteil, die Walze, über die das Flächengebilde im Beaufschlagungsbereich geführt wird, auf bekannte Weise zu beheizen. Dadurch werden besonders intensive Rauh- und Mattierungseffekte erreicht und/oder Rekationen zwischen dem Polymeren und Substanzen ausgelöst, die ganz oder teilweise die Feststoffpartikel bilden oder die ganz oder teilweise den die Feststoffpartikel transportierenden Gasstrom bilden.

Durch die Begrenzung der Walzenbeheizung auf ausgewählte Bereiche der Walzenoberfläche werden im Flächengebilde musterartige Bereiche mit intensiveren Rauh- und Mattierungseffekten und/oder musterartige Bereiche, in denen Reaktionen zwischen dem Polymeren und Substanzen erfolgen, die ganz oder teilweise Bestandteil der Feststoffpartikel oder des Gasstromes sind, erzielt.

Reaktionen zwichen dem polymeren Flächengebilde und Substanzen, die ganz oder teilweise Bestandteil der Feststoffpartikel oder des Gasstromes sind, können auch dadurch ausgelöst werden, daß im Flächengebilde vor der Beaufschlagung mit Feststoffpartikeln ganz oder in ausgewählten Bereichen reaktionsfähige Spezies durch energiereiche Strahlen, vorzugsweise durch Elektronenstrahlen, gebildet werden.

Musterartig angeordnete Rauh- und Mattierungseffekte sind durch eine mit Durchbrüchen versehene Schablone, die im Beaufschlagungsbereich vor dem Flächengebilde angeordnet ist, zu erzielen. Diese Schablone kann stationär angeordnet werden oder sie kann sich synchron mit dem Flächengebilde oder relativ zum Flächengebilde bewegen.

Die Aufgabe wird außerdem dadurch gelöst, daß ein bahnförmiges flexibles Flächengebilde über eine gewölbte harte Fläche einer Umlenkwalze bewegt und auf dieser Fläche mit einem stationären Luftwirbel in Berührung gebracht wird. In diesen stationären Luftwirbel werden Feststoffpartikel gegeben, die bei jedem Umlauf das Flächengebilde beaufschlagen.
Im Zentrum des Wirbels ist ein Absaugrohr angeordnet, dessen Querschnitt so bemessen ist, daß die Feststoffpartikel, wenn sie die Verschleißgrenze bezüglich ihrer Größe erreicht haben, mit der Abluft aus dem Wirbel herausgefördert und über bekannte Abscheidevorrichtungen aus der Luft entfernt werden. Dazu sind in einem Gehäuse, das eine Öffnung zum Beaufschlagen der Warenbahn durch Feststoffpartikel aufweist, ein Frischluft-, ein Feststoffpartikel-Zuführkanal sowie ein durch Absaugung einen Unterdruck im Gehäuse erzeugendes Absaugrohr angeordnet. Das Absaugrohr ist in der Mittelachse des Gehäuses angebracht und weist einen Absaugschlitz auf. Der Feststoffpartikel-Zuführkanal mündet in den Frischluft-Zuführkanal.

Nachstehend wird die Erfindung an Hand der beigefügten Zeichnungen in mehreren Ausführungsbeispielen näher erläutert.

### Beispiel 1

Entsprechend Fig. 1 wird ein ungefärbtes Gewebe aus Polyesterseide 1 mit einer Flächenmasse von 60 g/m² und 1 m Breite über eine rotierende Trommel 2 geführt und im Bereich A mit Korundpartikeln von 0,5 mm Partikelgröße beaufschlagt. Die Korundpartikel werden über einen 1 m breiten Zuflußbehälter 3 zugeführt und durch einen aus der 1 m breiten Düse 4 austretenden Luftstrom beschleunigt. Die Luft hat Raumtemperatur. Das Gewebe wird durch die Behandlung auf der mit Korundpartikeln beaufschlagten Seite matt und im Griff rauh. Außerdem wird es weicher und dichter, und die Lage der Fäden zueinander wird gleichmäßiger.

### Beispiel 2

Eine Polyesterfolie von 1 m Breite und 40 µm Dicke wird zunächst auf einer Seite analog wie in Beispiel 1 behandelt. Jedoch wird sie mit Mikroglaskugeln von 0,1 mm Durchmesser beaufschlagt. Anschließend wird auf gleiche Weise die andere Folienseite behandelt. Die Folie wird durch diese Behandlung auf beiden Seiten matt und rauh, und die Transparenz wird verringert.

### Beispiel 3

Ein gefärbtes und einseitig beschichtetes Polyamidseidengewebe wird zunächst auf der beschichteten Seite wie im Beispiel 1 im Bereich A mit Quarzsandpartikeln von 1,5 mm Größe beaufschlagt. Anschließend wird es auf der unbeschichteten Seite im Bereich B mit Quarzsand von 0,7 mm Partikelgröße beaufschlagt (Fig. 1). Das Gewebe wird durch diese beidseitige Behandlung weicher, rauh und matt. Die Wasserdurchlässigkeit durch die Beschichtung bleibt erhalten.

### Beispiel 4

Ein ungefärbtes Polyestergewirke wird analog wie in Beispiel 1 behandelt. Jedoch wird es mit Quarzsandpartikeln von 0,5 mm Größe, die vorher in einer Dispersion von Dispersionsfarbstoff behandelt und anschließend getrocknet wurden, beaufschlagt. Die Beschleunigung der Partikel erfolgt mit Heißluft von 190°C. Es werden die in Beispiel 1 genannten Effekte erreicht, und außerdem wird das Gewirke gefärbt.

### Beispiel 5

Ein ungefärbtes Polyestergewebe wird analog wie in Beispiel 1 behandelt. Jedoch wird es mit einer Mischung aus Quarzsandpartikeln und Dispersionsfarbstoff-Granulat (Mischungsverhältnis 1 : 10) beaufschlagt. Die Beschleunigung der Partikel erfolgt mit Luft von Raumtemperatur. Durch die bekannte thermische Nachbehandlung wird der Farbstoff auf dem Gewebe fixiert. Die Behandlung führt zu den in Beispiel 4 genannten Effekten.

### Beispiel 6

Ein Polypropylenfaden 5 (Fig. 3) wird durch die mit Quarzsandpartikeln von 0,7 mm Partikelgröße gefüllte Kammer 6 geführt.
Die Sandpartikel werden durch die Mantelheizung 7 auf 125 °C erwärmt. Der Faden erhält durch diese Behandlung eine feinnarbige Oberfläche, wodurch er matt und rauh wird.

Überraschend war, daß diese Behandlung die flächen-, band-oder fadenförmigen polymeren Erzeugnisse weder ganz noch teilweise zerstört, sondern lediglich die Oberfläche der polymeren Erzeugnisse verändert.

Nachstehend wird die Vorrichtung zur Durchführung des Verfahrens an einem Ausführungsbeispiel näher erläutert. In der zugehörigen Zeichnung zeigen Fig. 4 einen Schnitt durch die Vorrichtung und Fig. 5 eine Seitenansicht der Vorrichtung.

Die Warenbahn 8 wird mit Spannung durch bekannte Mittel über die Umlenkwalze 9 bewegt. Die Umlenkwalze 9 ragt auf der Seite, wo die Warenbahn 8 anliegt, in die Bestrahlungskammer 10, deren Boden 11 trichterförmig zur Abführung von Luft, Strahlmittel und Staub ausgeführt ist. Der Bestrahlungskanal 12 ragt durch eine Öffnung in die Bestrahlungskammer 10- Diese Öffnung ist mit einem geteilten Deckel 13 verschlossen. Durch Herausziehen aus der Bestrahlungskammer 10 ist der Beschleunigungskanal 12 leicht auswechselbar. Durch Verschieben der unteren Kontur und der unteren Hälfte des Deckels 13 können sehr leicht Beschleunigungskanäle verschiedener Weite eingebaut werden. Dadurch lassen sich die Bestrahlungsbedingungen in einem weiten Bereich ändern. Das vom Luftstrom erfaßte Strahlmittel, beispielsweise Korundpartikel, wird durch den Beschleunigungskanal 12 und die Beschleunigungskammer 10 auf die Warenbahn 8 geschleudert. Nach dem Auftretten auf die Warenbahn 8 fällt das Strahlmittel auf den Boden 11 der Bestrahlungskammer 10 und wird von dort nach bekannten Verfahren abgeführt.

Nach einer besonderen Ausführungsform der Erfindung wird nach Fig. 5 eine flexible Warenbahn 14 über eine Umlenkwalze 15 bewegt. Sie steht in der Zone A in direktem Kontakt mit einem stationären Luftwirbel 16, der durch ein Gehäuse 17 geführt wird. Vorteilhaft ist es, das Gehäuse 17 auf der Innenseite gegen Verschleiß zu schützen.
Im Zentrum des Wirbels 16 befindet sich das Absaugrohr 18 mit dem Schlitz 19, der so dimensioniert ist, daß der Wirbel über die gesamte Breite den gleichen Druck und damit die gleiche Geschwindigkeit hat. Durch die Absaugung entsteht ein Unterdruck im Gehäuse 7, wodurch durch den Kanal 20 Frischluft, die den Wirbel antreibt, nachströmt.
Durch den Kanal 21 werden Feststoffpartikel in den Luftstrom gegeben, die mit dem Wirbel im Inneren des Gehäuses 17 umlaufen und bei jedem Umlauf in der Zone A auf die Warenbahn 14 auftreffen. Die verschlissenen Partikel werden mit dem Luftstrom durch den Schlitz 19 in das Absaugrohr 18 geführt und mit der Abluft aus der Vorrichtung herausgeleitet. Beim Betrieb der Vorrichtung ist, nachdem die benötigte Partikelmenge dem Wirbel zugegeben wurde, nur noch die verschleißende Menge an Partikeln durch den Kanal 21 zu ergänzen.

## Patentansprüche

1. Verfahren zur Behandlung von flächen-, band- oder fadenförmigen polymeren Erzeugnissen, insbesondere Erzeugnissen aus Chemiefaserstoffen, vorzugsweise aus synthetischen Faserstoffen, oder Polymerfolien durch Beaufschlagung mit feinen Partikeln aus organischen oder anorganischen Feststoffen, dadurch **gekennzeichnet,** daß die flächen-, band- oder fadenförmigen polymeren Erzeugnisse als endlose Erzeugnisse kontinuierlich bewegt werden und daß dabei die Feststoffpartikel mechanisch oder durch einen Gas- oder Flüssigkeitsstrom so aufgestrahlt werden, daß die Erzeugnisse weder ganz noch teilweise zerstört werden, stattdessen lediglich ihre Oberfläche so verändert wird, daß sie matt und rauh ist.

2. Verfahren nach Anspruch 1, dadurch **gekennzeichnet,** daß als Feststoffpartikel Sand-, Glas-, Korund- oder Metallpartikel, vorzugsweise mit einer Partikelgröße von 0,1 bis 2 mm, verwendet werden.

3. Verfahren nach Anspruch 1 oder 2, dadurch **gekennzeichnet,** daß die einzelnen Feststoffpartikel aus einer einheitlichen Substanz oder aus mehreren Substanzen bestehen.

4. Verfahren nach einem der vorhergehenden Ansprüche, dadurch **gekennzeichnet,** daß Mischungen aus verschiedenen Feststoffpartikeln verwendet werden.

5. Verfahren nach einem der vorhergehenden Ansprüche, dadurch **gekennzeichnet,** daß die Feststoffpartikel ganz oder teilweise aus Substanzen bestehen, die bei der Beaufschlagung teilweise auf die Fäden, Fadenscharen oder Flächengebilde übertragen werden.

6. Verfahren nach einem der vorhergehenden Ansprüche, dadurch **gekennzeichnet,** daß die flächen-, band- oder fadenförmigen polymeren Erzeugnisse in gequollenem Zustand mit Feststoffpartikeln beaufschlagt werden.

7. Verfahren nach einem der Ansprüche 1 bis 5, dadurch **gekennzeichnet,** daß auf die flächen-, band- oder fadenförmigen polymeren Erzeugnisse vor der Beaufschlagung mit Feststoffpartikeln Präparationsmittel aufgebracht werden.

8. Verfahren nach einem der vorhergehenden Ansprüche, dadurch **gekennzeichnet,** daß die flächen-, band- oder fadenförmigen polymeren Erzeugnisse vor der Beaufschlagung mit Feststoffpartikeln gefärbt, bedruckt oder beschichtet werden.

9. Verfahren nach einem der vorhergehenden Ansprüche, dadurch **gekennzeichnet,** daß die Beaufschlagung der flächen-, band- oder fadenförmigen polymeren Erzeugnisse mit Feststoffpartikeln bei einer Temperatur erfolgt, die zwischen 15°C und der Erweichungstemperatur des Jeweiligen Polymeren liegt.

10. Vorrichtung zur Durchführung des Verfahrens nach einem der Ansprüche 1 bis 9, dadurch **gekennzeichnet,** daß in eine Bestrahlungskammer (10) eine eine Warenbahn (8) eines polymeren Erzeugnisses führende Umlenkwalze (9) sowie ein der Umlenkwalze gegenüberliegender ebener Beschleunigungkanal (12) mit rechteckigem Querschnitt für ein Strahlmittel hineinragen.

11. Vorrichtung nach Anspruch 10, dadurch **gekennzeichnet,** daß die Austrittskante der Austrittöffnung des Beschleunigungkanals (12) parallel zur Achse der Umlenkwalze (9) liegt.

12. Vorrichtung nach Anspruch 10 und 11, dadurch **gekennzeichnet,** daß der Abstand zwischen der Umlenkwalze (9) und der Austrittsöffnung des Beschleunigungskanals (12) einstellbar ist.

13. Vorrichtung nach einem der Ansprüche 10 bis 12, dadurch **gekennzeichnet,** daß der Auftreffwinkel des Strahlmittels auf der Warenbahn (8) durch Verstellung des Bestrahlungskanals (12) veränderbar ist.

14. Vorrichtung zur Durchführung des Verfahrens nach einem der Ansprüche 1 bis 9, dadurch **gekennzeichnet,** daß in einem Gehäuse (17), das eine Öffnung zum Beaufschlagen der Warenbahn (14) durch Feststoffpartikel aufweist, ein Frischluft-(20), ein Feststoffpartikel-Zuführungskanal (21) sowie ein durch Absaugung einen Unterdruck im Gehäuse (17) erzeugendes Absaugrohr (18) angeordnet sind.

15. Vorrichtung nach Anspruch 14, dadurch **gekennzeichnet,** daß das Absaugrohr (18) in der Mittelachse des Gehäuses (17) angeordnet ist und einen Absaugschlitz (19) aufweist.

16. Vorrichtung nach Anspruch 14 und 15, dadurch **gekennzeichnet,** daß der Feststoffpartikel-Zuführungskanal (21) in den Frischluft-Zuführungskanal (20) mündet.

## Claims

1. Method for treating polymer products in the form of sheets, strips or threads, in particular products made of chemical fibrous material, preferably of synthetic fibrous materials, or polymer foils by bombardment with fine particles of organic or inorganic solids, characterised in that the polymer products in the form of sheets, strips or threads are continuously moved as continuous products; and in that in this connection the solid particles are blasted mechanically or by a gas or liquid stream in such a way that the products are destroyed neither partially nor completely but instead merely their surface is altered such that it is mat and rough.

2. Method according to Claim 1, characterised in that sand, glass, corundum or metal particles are used as solid particles, preferably with a particle size of 0.1 to 2 mm.

3. Method according to Claim 1 or 2, characterised in that the individual solid particles consist of a homogeneous substance or a plurality of substances.

4. Method according to any one of the preceding claims, characterised in that mixtures of various solid particles are used.

5. Method according to any one of the preceding claims, characterised in that the solid particles consist completely or partially of substances which are partially transferred to the threads, bundles of threads or flat shaped articles on bombardment.

6. Method according to any one of the preceding claims, characterised in that the polymer products in the form of sheets, strips or threads are bombarded in the swollen state by solid particles.

7. Method according to any one of Claims 1 to 5, characterised in that preparative agents are applied to the polymer products in the form of sheets, strips or threads before bombardment with solid particles.

8. Method according to any one of the preceding claims, characterised in that the polymer products in the form of sheets, strips or threads are coloured, printed or coated before bombardment with solid particles.

9. Method according to any one of the preceding claims, characterised in that bombardment of the polymer products in the form of sheets, strips or threads is performed with solid particles at a temperature which is between 15°C and the softening point of the polymer in each case.

10. Apparatus for performing the method according to any one of Claims 1 to 9, characterised in that a guide roller (9), guiding a strip (8) of a polymer product, as well as a flat acceleration duct (12), which is opposite the guide roller and has a rectangular cross-section for a blasting medium, project into a blasting chamber (10).

11. Apparatus according to Claim 10, characterised in that the discharge edge of the discharge opening of the acceleration duct (12) is parallel to the axis of the guide roller (9).

12. Apparatus according to Claims 10 and 11, characterised in that the distance between the guide roller (9) and the discharge opening of the acceleration duct (12) is adjustable.

13. Apparatus according to any one of Claims 10 to 12, characterised in that the angle of impact of the blasting medium on the strip (8) can be altered by adjusting the blasting duct (12).

14. Apparatus for performing the method according to any one of Claims 1 to 9, characterised in that a fresh air duct (20), a solid particle delivery duct (21) and a suction tube (18), which generates vacuum pressure in the housing (17) by suction, are disposed in a housing (17) which comprises an opening for bombardment of the strip (14) by solid particles.

15. Apparatus according to Claim 14, characterised in that the suction tube (18) is disposed on the centre line of the housing (17) and comprises a suction slot (19).

16. Apparatus according to Claims 14 and 15, characterised in that the solid particle delivery duct (21) opens into the fresh air delivery duct (20).

## Revendications

1. Procédé de traitement de produits polymères en nappe, en continu ou filamenteux, notamment de produits composés de matières chimiques fibreuses, provenant préférablement de fibres synthétiques ou de feuilles de polymères, par projection de particules fines de matières solides organiques ou inorganiques, caractérisé en ce que les produits polymères en nappe, en continu ou filamenteux sont déplacés en continu sous forme de produits sans fin, et en ce que les particules solides sont grenaillées mécaniquement ou par un flux gazeux ou liquide, de façon que les produits ne soient détruits ni totalement, ni même partiellement, au lieu de quoi seule leur surface est modifiée de telle façon qu'elle soit mate et laineuse.

2. Procédé selon la revendication 1, caractérisé en ce que des particules de sable, de verre, de corindon ou de métal, préférablement d'une dimension de particule allant de 0,1 à 2 mm, sont utilisées en tant que particules solides.

3. Procédé selon la revendication 1 ou 2, caractérisé en ce que les différentes particules solides se composent d'une seule ou de plusieurs substances.

4. Procédé selon l'une des revendications précédentes, caractérisé en ce que des mélanges de différentes particules solides sont utilisés.

5. Procédé selon l'une des revendications précédentes, caractérisé en ce que les particules solides sont constituées totalement ou partiellement de substances qui sont déposées en partie sur les fibres, les produits étirés ou en nappe, lors de leur projection.

6. Procédé selon l'une des revendications précédentes, caractérisé en ce que les produits polymères en nappe, en continu ou filamenteux reçoivent, en état de gonflement, des particules solides.

7. Procédé selon l'une des revendications 1 à 5, caractérisé en ce que des produits de préparation sont déposés sur les produits polymères en nappe, en continu ou filamenteux, préalablement à la projection de particules solides.

8. Procédé selon l'une des revendications précédentes, caractérisé en ce que les produits polymères en nappe, en continu ou filamenteux sont teints, imprimés ou recouverts, préalablement à la projection de particules solides.

9. Procédé selon l'une des revendications précédentes, caractérisé en ce que la projection sur des produits polymères en nappe, en continu ou filamenteux, au moyen de particules solides, est effectuée à une température qui se situe entre 15°C et la température de ramollissement du polymère.

10. Dispositif servant à la réalisation du procédé selon l'une des revendications 1 à 9, caractérisé en ce qu'un cylindre déflecteur (9) guidant une bande de feuille (8) d'un produit polymère, ainsi qu'une voie d'accélération (12) présentant une section rectangulaire destinée à un abrasif, située au niveau et en face du cylindre déflecteur, avancent dans une enceinte de grenaillage (10).

11. Dispositif selon la revendication 10, caractérisé en ce que l'arête de sortie de l'ouverture de sortie de la voie d'accélération (12) est parallèle à l'axe du cylindre déflecteur (9).

12. Dispositif selon les revendications 10 et 11, caractérisé en ce que la distance entre le cylindre déflecteur (9) et l'ouverture de sortie de la voie d'accélération (12) est réglable.

13. Dispositif selon l'une des revendications 10 à 12, caractérisé en ce que l'angle d'impact de l'abrasif sur la bande de feuille (8) est modifiable par réglage de la voie de grenaillage (12).

14. Dispositif servant à la réalisation du procédé selon l'une des revendications 1 à 9, caractérisé en ce que dans un boîtier (17), qui présente une ouverture pour la projection, sur la bande de feuille (14), de particules solides, sont disposés une voie d'admission d'air frais (20), une voie d'admission de particules solides (21), ainsi qu'un tube d'aspiration (18) produisant, par aspiration, une dépression dans le boîtier (17).

15. Dispositif selon la revendication 14, caractérisé en ce que le tube d'aspiration (18) est disposé dans l'axe du boîtier (17), et en ce qu'il présente une fente d'aspiration (19).

16. Dispositif selon les revendications 14 et 15, caractérisé en ce que la voie d'admission de particules solides (21) donne dans la voie d'admission d'air frais (20).
